# EUROPÄISCHE PATENTSCHRIFT

(11) **EP 0 256 049 B1**
(45) Veröffentlichungstag und Bekanntmachung des Hinweises auf die Patenterteilung: **04.12.1991**
(21) Anmeldenummer: 87900795.3
(22) Anmeldetag: 04.02.1987
(51) Int. Cl.: C23C 4/06, C23C 4/12, C23C 30/00, C23C 4/18

(54) **VERFAHREN ZUR HERSTELLUNG EINER VERSCHLEISSFESTEN, TITANKARBID ENTHALTENDEN SCHICHT AUF EINEM METALLISCHEN GRUNDKÖRPER**
PROCESS FOR PRODUCING A TITANIUM-CARBIDE CONTAINING WEAR-RESISTANT COATING ON A METAL BASE
PROCEDE DE FABRICATION, SUR UNE PIECE METALLIQUE, D'UNE COUCHE RESISTANT A L'USURE, CONTENANT DU CARBURE DE TITANE

(30) Priorität: 04.02.1986 CH 425/86
(43) Veröffentlichungstag der Anmeldung: 24.02.1988
(73) Patentinhaber: Castolin S.A., CH-1025 Saint-Sulpice (CH)
(72) Erfinder: STEINE, Hans-Theo, CH-1022 Chavannes (CH)
(74) Vertreter: Hranitzky, Wilhelm Max
(86) Internationale Anmeldenummer: CH8700016
(87) Internationale Veröffentlichungsnummer: WO8704732

(56) Entgegenhaltungen:
- DE-A- 3 035 144
- FR-A- 1 357 986
- FR-A- 2 207 193
- FR-A- 2 456 143
- FR-A- 2 482 627
- FR-C- 2 161 645
- Patent Abstracts of Japan, Vol. 9, No. 160 (C-289)(1883), 04 July 1985 & JP,A,6033364 (KOUEI SEIKOU K.K.) 20 February 1985

## Beschreibung

Die vorliegende Erfindung hat ein Verfahren zur Herstellung einer verschleissfesten Schicht auf einem metallischen Grundkörper zum Gegenstand, bei dem ein Werkstoff in Form von gesinterten, agglomerierten Partikeln oder Legierungspartikeln einer Korngrösse von -150/+37 µm, die 10-50 Gewichtsprozent TiC enthalten und im übrigen aus einer Fe- und/oder Ni-Legierung oder einer Co-Legierung bestehen, durch autogenes Flammspritzen in einer Dicke von mindestens 1 mm aufgespritzt wird und die aufgespritzte Schicht danach eine Wärmebehandlung im Temperaturbereich von 400-650°C erfährt, derart, dass die Schicht nach der Wärmebehandlung eine Lamellenstruktur mit der Partikelgrösse entsprechenden Lamellen aufweist.

Die Druckschrift DE -A- 2208070 beschreibt ein Verfahren, bei dem ein metallischer Grundkörper mit einer dünnen verschleissfesten Schicht von bis zu maximal etwa 0,635 mm Dicke versehen wird, wobei das Aufspritzen durch Plasma-Flammspritzen erfolgt und der verwendete Werkstoff eine Korngrösse von beispielsweise grössenordnungsmässig -44/+88 µm aufweist.

Bei diesem bekannten Verfahren ist es wesentlich, dass die Schicht beim Aufspritzen dank der Kühlwirkung des Grundkörpers drastisch abgeschreckt wird und dadurch eine Mikrostruktur entsteht, die aus in einer Grundmasse dispergierten Titankarbidkörnern besteht, wobei die Grundmasse durch ein Martensit enthaltendes Austenit-Umwandlungsprodukt gebildet wird. Dies führt bereits ohne weitere Wärmebehandlung zu einer relativ harten Schicht, in der infolge des Plasma-Spritzverfahrens abgerundete Titankarbidkörner vorhanden sind.

Die so herstellbaren Schichten sind jedoch in ihrer Dicke sehr begrenzt, vorzugsweise wird von 0,381 mm bis 0,254 mm und 0,127 mm gesprochen, da die erwähnte Struktur sonst sehr hohe innere Spannungen zur Folge hätte. Der geringen Dicke entspricht eine gleichermassen begrenzte Lebensdauer. Daneben sind auch der mechanischen Bearbeitbarkeit sehr enge Grenzen gesetzt und die Elastizität der Schicht ist infolge der kleinen Korngrösse des Spritzwerkstoffs und der dieser entsprechenden Struktur aus kleinsten Lamellen äusserst gering.

Verschleissfeste Beschichtungen, die durch Flammspritzen ohne Einschmelzen hergestellt wurden und durch Einlagerung von Hartstoffen, wie Karbiden, Siliciden, Boriden usw., eine hohe Härte aufweisen oder aus Hartlegierungen bestehen, zeigen eine starke Empfindlichkeit gegen Rissbildung infolge des Auftretens von inneren Spannungen in der Schicht. Die erzielbare Schichtdicke ist dadurch sehr beschränkt.

Das Problem der Rissbildung bei dickeren Schichten ist auch bei Verwendung des Plasma-Spritzverfahrens, wie es in der Druckschrift DE-A-2208070 vorgeschlagen wird, gravierend. Dazu kommen die relativ geringe Haftfestigkeit der Schicht und die Schwierigkeit einer mechanischen Nachbearbeitung, wenn mit diesem Verfahren eine grosse Härte erzielt werden soll.

Andererseits führt die Verwendung von selbstfliessenden Legierungen, die nach dem Einschmelzen eine hohe Härte erreichen, für viele Anwendungen zu übermässig hohen Temperaturen während des Einschmelzvorgangs, die sich auf das Grundmaterial im Hinblick auf einen Verzug, eine Versprödung und andere Beeinflussungen sehr ungünstig auswirken.

Aufgabe der Erfindung ist es, ein Verfahren zur Herstellung verschleissfester Schichten von grosser Härte zu schaffen, mit dem Schichten von wesentlich höherer Lebensdauer als die der bekannten Schichten erzeugt werden können und das zudem eine mechanische Bearbeitung nach dem Aufspritzen ermöglicht und relativ problemlos bezüglich innerer Spannungen in der Schicht ist.

Dies wird erfindungsgemäss durch das eingangs angegebene Verfahren gemäss Patentanspruch 1 erzielt. Die Ansprüche 2 bis 10 beschreiben besondere Ausführungsformen des erfindungsgemässen Verfahrens.

Es hat sich überraschenderweise herausgestellt, dass beim autogenen Flammspritzen, ohne nachträgliches Einschmelzen, von Titankarbid in einer metallischen Matrix, zunächst eine mechanisch gut bearbeitbare Schicht entsteht, die durch eine anschliessende Wärmebehandlung bei relativ niedriger Temperatur eine Aushärtung erfährt, wobei im Endzustand eine Härte von 500 bis 700 Hv entsteht.

Im Gegensatz zu dem erwähnten Verfahren, das mittels Plasma-Flammspritzen durchgeführt wird, wird bei dem vorliegenden Verfahren der Schichtwerkstoff während des Spritzvorganges in der autogenen Flamme praktisch homogen geschmolzen, wobei das Titankarbid in der Matrixlegierung gelöst ist. Die derart erhaltene Schicht von austenitischem Charakter lässt sich mechanisch gut bearbeiten. Bei der darauffolgenden Wärmebehandlung wird das Titankarbid dann sehr feinkörnig und gleichmässig verteilt ausgeschieden.

Die Schicht weist eine Lamellenstruktur mit relativ grossen, der Partikelgrösse entsprechenden Lamellen auf, wodurch eine grössere Elastizität der Schicht entsteht. Ferner ist zu bemerken, dass der Ausdehnungskoeffizient der Schicht sehr nahe dem Ausdehnungskoeffizienten der Matrixlegierung ist.

Bei dem vorliegenden Verfahren treten demnach praktisch keine inneren Spannungen auf und es lässt sich daher eine Schichtdicke bis über 3 mm erzielen, wobei die Wärmebehandlung ohne Schwierigkeiten durchführbar ist.

Die anschliessenden Beispiele veranschaulichen die Ergebnisse des erfindungsgemässen Verfahrens.

### Beispiel 1

Eine Welle von 50 mm Durchmesser, die einer sehr starken Verschleissbeanspruchung standhalten soll, wurde zunächst in folgender Weise beschichtet.
Nach einer Vorbereitung durch Strahlen mit Korund wurde die Welle auf 150°C vorgewärmt und anschliessend eine Haftschicht von 0,1 mm Dicke aufgebracht. Dabei wurde ein Pulver der Zusammensetzung, in Gewichtsprozent, 95,0 Ni, 5,0 Al mit einem autogenen Flammspritzgerät in üblicher Weise aufgespritzt.
Auf die Haftschicht wurde sodann eine verschleissfeste Schicht von 1,8 mm Dicke ebenfalls durch autogenes Flammspritzen mit den üblichen Parametern, ohne nachträgliches Einschmelzen aufgebracht, wobei die Zusammensetzung des Spritzpulvers, in Gewichtsprozent, und die Korngrösse wir folgt waren :
33,0 TiC mit einer Matrixlegierung von 0,9 C, 1,0 Cr, 0,3 Cu, 0,5 Mo, 1,9 Mn, 1,0 Si, 0,2 V, Rest Fe. Korngrösse -150/+37 µm.
Die beschichtete Welle wurde spanabhebend bearbeitet und auf das Fertigmass gebracht.
Anschliessend wurde sie während fünf Stunden in einem Muffelofen auf 550°C gehalten. Die Härte der beschichteten Welle hatte nach der mechanischen Bearbeitung einen Wert von 420 Hv, nach der Wärmebehandlung wurde eine Härte von 640 Hv gemessen.

### Beispiel 2

Die Gleitfläche von 100 x 100 mm einer Gleitplatte von 50 mm Dicke wurde in folgender Weise beschichtet.
Nach einer Vorbereitung der Gleitfläche durch Strahlen mit Korund wurde die Platte auf 100°C vorgewärmt und anschliessend eine Haftschicht von 0,1 mm Dicke ausgebracht. Dabei wurde ein handelsübliches Haftschicht-Pulver (Castolin 51000) durch autogenes Flammspritzen aufgetragen. Im Anschluss daran wurde eine verschleissfeste Schicht von 1,2 mm Dicke ebenfalls durch autogenes Flammspritzen ohne nachträgliches Einschmelzen aufgebracht, wobei die Zusammensetzung des Spritzpulvers (Korngrösse -150/+37 µm) in Gewichtsprozent die folgende war :
32% TiC in einer Matrixlegierung von 0,2 C, 0,5 Cr, 0,5 Cu, 6,0 Mo, 15,0 Ni, 0,7 Al, 9,0 Co, 0,7 Ti, 0,1 Nb, Rest Fe. Die beschichtete Oberfläche wurde spanabhebend bearbeitet. Danach wurde die Gleitplatte während vier Stunden in einem Schutzgazofen bei 450°C behandelt. Die Härte der Gleitfläche vor der thermischen Behandlung betrug 450 Hv, die nach der Wärmebehandlung gemessene Härte betrug 650 Hv.

### Beispiel 3

Eine Achse von 40,0 mm Durchmesser wurde zur Erzielung einer hohen Verschleissfestigkeit in folgender Weise behandelt.
Nach einer Vorbereitung der Oberfläche durch Strahlen mit Korund wurde die Achse durch autogenes Flammspritzen unter den üblichen Arbeitsbedingungen mit einer verschleissfesten Schicht von 1,5 mm Dicke versehen, wobei die Zusammensetzung des Spritzwerkstoffes in Gewichtsprozent wie folgt gewählt wurde : 33,0 TiC in einer Matrixlegierung von 0,35 C, 2,0 Cr, 1,0 Cu, 2,0 Mo, Rest Fe. Die Korngrösse war im Bereich -150/+37 µm.
Die Oberfläche wurde anschliessend spanabhebend bearbeitet und durch Schleifen auf das gewünschte Fertigmass gebracht, wobei die Oberflächenschicht eine Dicke von 1 mm behielt.

Nach der mechanischen Bearbeitung wurde das fertige Teil in einem Muffelofen während fünf Stunden auf 500°C gehalten. Die Härte der Schicht vor der Wärmebehandlung betrug 400 Hv, nach der Wärmebehandlung wurde eine Härte von 680 Hv gemessen.

### Beispiel 4

Ein Verschleissteil mit den Abmessungen 200 x 60 x 30 mm wurde auf einer der Flächen von 200 x 60 mm in folgender Weise beschichtet.
Die zu beschichtende Fläche wurde durch Strahlen mit Korund vorbereitet, auf diese Fläche wurde ein pulverförmiger Spritzwerkstoff der Korngrösse -150/+37 µm aus, in Gewichtsprozent, 16,5 TiC mit einer Matrixlegierung von 0,5 C, 14,0 Cr, 0,5 Cu, 14,0 Mo, 3,5 W, Rest Ni durch autogenes Flammspritzen ohne nachträgliches Einschmelzen unter üblichen Bedingungen aufgetragen. Die verschleissfeste Schicht hatte eine Dicke von 2,2 mm und wurde anschliessend mechanisch bearbeitet, wobei die Dicke der Schicht auf 2,0 mm gebracht wurde. Danach wurde das Verschleissteil in einem Muffelofen während fünf Stunden auf 450°C gehalten. Die Härte betrug vor der Wärmebehandlung 380 Hv und stieg nach der Wärmebehandlung auf 550 Hv.

### Beispiel 5

Das Verfahren von Beispiel 4 wurde analog wiederholt mit einem Spritzwerkstoff der Zusammensetzung, in Gewichtsprozent, 20,0 TiC in einer Matrixlegierung von 0,5 C, 14,0 Cr, 0,5 Cu, 14,0 Mo, 5,0 W, Rest Co. Die Härte des wärmebehandelten Teils erreichte den Wert von 530 Hv.

## Patentansprüche

1. Verfahren zur Herstellung einer verschleissfesten Schicht auf einem metallischen Grundkörper, bei dem ein Werkstoff in Form von gesinterten, agglomerierten Partikeln oder Legierungspartikeln einer Korngrösse von -150/+37 µm, die 10-50 Gewichtsprozent TiC enthalten und im übrigen aus einer Fe- und/oder Ni-Legierung oder einer Co-Legierung bestehen, durch autogenes Flammspritzen in einer Dicke von mindestens 1 mm aufgespritzt wird und die aufgespritzte Schicht danach eine Wärmebehandlung im Temperaturbereich von 400-650°C erfährt, derart, dass die Schicht nach der Wärmebehandlung eine Lamellenstruktur mit der Partikelgrösse entsprechenden Lamellen aufweist.

2. Verfahren nach Patentanspruch 1, dadurch gekennzeichnet, dass die Fe- und/oder Ni-Legierung mindestens zwei Legierungszusätze aus den folgenden Elementen und in den angegebenen Gewichtsprozentbereichen enthält :
0-1 C, 0-25 Cr, 0-20 Mo, 0-15 Co, 0-2 Cu, 0-2 Al, 0-1,5 Nb, 0-1 V, 0-2 Ti, 0-4 W, 0-2 Si.

3. Verfahren nach Patentanspruch 1, dadurch gekennzeichnet, dass die Partikel 30-35 Gewichtsprozent TiC enthalten und im übrigen aus einer Fe-Legierung bestehen, die mindestens zwei Legierungszusätze aus den folgenden Elementen und in den angegebenen Gewichtsprozentbereichen enthält :
0,1-0,8 C, 2-22 Cr, 0,1-4 Mo, 0,5-2 Cu, 0-1 Al, 0-0,5 V, 0-1 Ti, 0-2 Mn, 0-1,5 Si, 0-1 Ni.

4. Verfahren nach Patentanspruch 1, dadurch gekennzeichnet, dass die Partikel 20-35 Gewichtsprozent TiC enthalten und im übrigen aus einer Fe-Legierung bestehen, die mindestens zwei Legierungszusätze aus den folgenden Elementen und in den angegebenen Gewichtsprozentbereichen enthält :
0-0,8 C, 0-20 Cr, 2-15 Mo, 0-15 Co, 0,5-1 Cu, 0-1,5 Al, 0-1 Nb, 0-1 Ti, 5-16 Ni.

5. Verfahren nach Patentanspruch 2, dadurch gekennzeichnet, dass die Partikel 15-33 Gewichtsprozent TiC enthalten und im übrigen aus einer Ni-Legierung bestehen, die Legierungszusätze aus den folgenden Elementen und in den angegebenen Gewichtsprozentbereichen enthält :
0-0,5 C, 14-25 Cr, 2-16 Mo, 0-1 Cu, 0-1 Al, 0-1 Nb, 0-2 Ti, 0-3,5 W.

6. Verfahren nach Patentanspruch 1, dadurch gekennzeichnet, dass die Co-Legierung mindestens zwei Legierungszusätze aus den folgenden Elementen und in den angegebenen Gewichtsprozentbereichen enthält :
0-1 C, 0-25 Cr, 0-20 Mo, 0-2 Mn, 0-2 Cu, 0-2 Al, 0-1,5 Nb, 0-1 V, 0-2 Ti, 0-5 W, 0-2 Si.

7. Verfahren nach Patentanspruch 6, dadurch gekennzeichnet, dass die Partikel 15-33 Gewichtsprozent TiC enthalten und im übrigen aus einer Co-Legierung bestehen, die Legierungszusätze aus den folgenden Elementen und in den angegebenen Gewichtsprozentbereichen enthält :
0-1 C, 14-25 Cr, 2-16 Mo, 0-1 Cu, 0-1 Al, 0-1 Nb, 0-2 Ti, 0-5 W.

8. Verfahren nach einem der Patentansprüche 1 bis 7, dadurch gekennzeichnet, dass die Legierung einen Zusatz von weniger als 3, vorzugsweise weniger als 1 Gewichtsprozent ZrO₂ enthält.

9. Verfahren nach einem der Patentansprüche 1 bis 8, dadurch gekennzeichnet, dass die Wärmebehandlung im Temperaturbereich von 400-600°C während einer Behandlungsdauer von 1-10 Stunden durchgeführt wird.

10. Verfahren nach Patentanspruch 9, dadurch gekennzeichnet, dass die Wärmebehandlung im Temperaturbereich von 450-550°C während einer Behandlungsdauer von 1-5 Stunden durchgeführt wird.

## Claims

1. Method for producing a wear resistant layer on a metallic base part according to which a material in the form of sintered agglomerated particles or alloy particles of a grain size of -150/+37 µm, which contains 10 to 50 percent by weight of TiC and consists for the remainder of an Fe- and/or Ni- alloy or of a Co-alloy, is sprayed onto the base by autogenous flamme spraying to a thickness of at least 1mm and the sprayed layer is afterwards subjected to a heat treatment at a temperature in the range of 400 to 650 °C so that after the heat treatment the layer comprises a lamellar structure having lamellae corresponding to the particle size.

2. Method according to claim 1, characterized in that the Fe- and/or Ni- alloy contains at least two alloy additives from the following elements and in the indicated ranges of percentage by weight :
0-1 C, 0-25 Cr, 0-20 Mo, 0-15 Co, 0-2 Cu, 0-2 Al, 0-1,5 Nb, 0-1 V, 0-2 Ti, 0-4 W, 0-2 Si.

3. Method according to claim 1, characterized in that the particles contain 30 to 35 percent by weight TiC and are constituted for the remainder of an Fe- alloy which contains at least two alloy additives from the following elements and in the indicated ranges of percentage by weight :
0,1-0,8 C, 2-22 Cr, 0,1-4 Mo, 0,5-2 Cu, 0-1 Al, 0-0,5 V, 0-1 Ti, 0-2 Mn, 0-1,5 Si, 0-1 Ni.

4. Method according to claim 1, characterized in that the particles contain 20 to 35 percent by weight of TiC and are constituted for the remainder of an Fe- alloy which contains at least two alloy additives from the following elements and in the indicated ranges of percentage by weight :
0-0,8 C, 0-20 Cr, 2-15 Mo, 0-15 Co, 0,5-1 Cu, 0-1,5 Al, 0-1 Nb, 0-1 Ti, 5-16 Ni.

5. Method according to claim 2, characterized in that the particles contain 15 to 30 percent by weight of TiC and are constituted for the remainder of an Ni- alloy containing alloy additives from the following elements and in the indicated ranges of percentage by weight :
0-0,5 C, 14-25 Cr, 2-16 Mo, 0-1 Cu, 0-1 Al, 0-1 Nb, 0-2 Ti, 0-3,5 W.

6. Method according to claim 1, characterized in that the Co- alloy contains at least two alloy additives from the following elements and in the indicated ranges of percentage by weight :
0-1 C, 0-25 Cr, 0-20 Mo, 0-2 Mn, 0-2 Cu, 0-2 Al, 0-1,5 Nb, 0-1 V, 0-2 Ti, 0-5 W, 0-2 Si.

7. Method according to claim 6, characterized in that the particles contain 15 to 33 percent by weight of TiC and are constituted for the remainder of a Co- alloy which contains alloy additives from the following elements and in the indicated ranges of percentage by weight :
0-1 C, 14-25 Cr, 2-16 Mo, 0-1 Cu, 0-1 Al, 0-1 Nb, 0-2 Ti, 0-5 W.

8. Method according to one of claims 1 to 7, characterized in that the alloy contains an addition of less than 3 percent, preferably less than 1 percent by weight of ZrO₂.

9. Method according to one of claims 1 to 8, characterized in that the heat treatment is effected in the temperature range from 400 to 600 °C during a period of treatment of 1 to 10 hours.

10. Method according to claim 9, characterized in that the heat treatment is effected in the temperature range from 450 to 550 °C during a period of treatment from 1 to 5 hours.

## Revendications

1. Procédé de fabrication, sur une pièce de base métallique, d'une couche résistant à l'usure, selon lequel un matériau, en forme de particules agglomérés frittés ou de particules d'alliage d'une granulométrie de -150/+37 µm qui contiennent 10 à 15 pourcent en poids de TiC et sont constituées pour le reste d'un alliage de Fe et/ou de Ni ou d'un alliage de Co, est projeté par projection à la flamme autogène dans une épaisseur d'au moins 1 mm, et selon lequel la couche réalisée par projection subit ensuite un traitement thermique dans le domaine de température de 400 à 650 °C de telle façon que la couche présente, après le traitement thermique, une structure lamellaire à lamelles correspondant à la taille des particules.

2. Procédé selon la revendication 1, caractérisé en ce que l'alliage de Fe et/ou de Ni contient au moins deux adjonctions d'alliage parmi les éléments suivants et dans les domaines de pourcentage en poids indiqués :
0-1 C, 0-25 Cr, 0-20 Mo, 0-15 Co, 0-2 Cu, 0-2 Al, 0-1,5 Nb, 0-1 V, 0-2 Ti, 0-4 W, 0-2 Si.

3. Procédé selon la revendication 1, caractérisé en ce que les particules contiennent 30 à 35 pourcent en poids de TiC et sont constituées pour le reste d'un alliage de Fe contenant au moins deux adjonctions d'alliage parmi les éléments suivants et dans les domaines de pourcentage en poids indiqués :
0,1-0,8 C, 2-22 Cr, 0,1-4 Mo, 0,5-2 Cu, 0-1 Al, 0-0,5 V, 0-1 Ti, 0-2 Mn, 0-1,5 Si, 0-1 Ni.

4. Procédé selon la revendication 1, caractérisé en ce que les particules contiennent 20 à 30 pourcent en poids de TiC et sont constituées pour le reste d'un alliage de Fe qui contient au moins deux adjonctions d'alliage parmi les éléments suivants et dans les domaines de pourcentage en poids indiqués :
0-0,8 C, 0-20 Cr, 2-15 Mo, 0-15 Co, 0,5-1 Cu, 0-1,5 Al, 0-1 Nb, 0-1 Ti, 5-16 Ni.

5. Procédé selon la revendication 2, caractérisé en ce que les particules contiennent 15 à 33 pourcent en poids de TiC et sont constituées pour le reste d'un alliage de Ni comprenant des adjonctions d'alliage parmi les éléments suivants et dans les domaines de pourcentage en poids indiqués :
0-0,5 C, 14-25 Cr, 2-16 Mo, 0-1 Cu, 0-1 Al, 0-1 Nb, 0-2 Ti, 0-3,5 W.

6. Procédé selon la revendication 1, caractérisé en ce que l'alliage de Co contient au moins deux adjonctions d'alliage parmi les éléments suivants et dans les domaines de pourcentage en poids indiqués :
0-1 C, 0-25 Cr, 0-20 Mo, 0-2 Mn, 0-2 Cu, 0-2 Al, 0-1,5 Nb, 0-1 V, 0-2 Ti, 0-5 W, 0-2 Si.

7. Procédé selon la revendication 6, caractérisé en ce que les particules contiennent 15 à 33 pourcent en poids de TiC et sont constituées pour le reste d'un alliage de Co qui contient des adjonctions d'alliage parmi les éléments suivants et dans les domaines de pourcentage en poids indiqués :
0-1 C, 14-25 Cr, 2-16 Mo, 0-1 Cu, 0-1 Al, 0-1 Nb, 0-2 Ti, 0-5 W.

8. Procédé selon l'une des revendications 1 à 7, caractérisé en ce que l'alliage contient une adjonction de moins de 3 pourcent, de préférence de moins de 1 pourcent en poids de ZrO₂.

9. Procédé selon l'une des revendications 1 à 8, caractérisé en ce que le traitement thermique est effectué dans le domaine de température de 400 à 600 °C pendant une durée de traitement de 1 à 10 heures.

10. Procédé selon la revendication 9,caractérisé en ce que le traitement thermique est effectué dans le domaine de température de 450 à 550 °C pendant une durée de traitement de 1 à 5 heures.
